# EUROPÄISCHE PATENTSCHRIFT

(11) **EP 1 033 440 B1**
(45) Veröffentlichungstag und Bekanntmachung des Hinweises auf die Patenterteilung: **26.05.2004**
(21) Anmeldenummer: 99810189.3
(22) Anmeldetag: 04.03.1999
(51) Int. Cl.: E01C 9/00

(54) **Flüssigkeitsdichter Bodenbelag und Verfahren zur Herstellung eines solchen**
Leakproof floor covering and process of making the same
Revêtement de sol étanche aux liquides et procédé de sa fabrication

(43) Veröffentlichungstag der Anmeldung: 06.09.2000
(73) Patentinhaber: Adisa Service und Entwicklungs AG, 8953 Dietikon (CH)
(72) Erfinder: Bachmann, Werner, 8965 Berikon (CH)
(74) Vertreter: Riederer, Conrad A., Dr.

(56) Entgegenhaltungen:
- EP-A- 0 265 822
- EP-A- 0 681 010
- EP-A- 0 693 512
- EP-A- 0 863 258
- EP-A- 0 884 434
- EP-A- 0 889 170
- DE-A- 2 354 913
- DE-A- 3 314 505

## Beschreibung

Die Erfindung betrifft einen flüssigkeitsdichten Bodenbelag über einem tragfähigen Untergrund, z.B. einer Betonplatte oder einem Asphaltbelag, insbesondere für befahrbare Bereiche in Abfüll- und Befüllstationen, sowie ein Verfahren zur Herstellung eines solchen,gemäss dem Oberbegriff des Anspruchs 1, respektive des Anspruchs 8.

In Bereichen, in denen umweltgefährdende Flüssigkeiten umgefüllt werden, werden zunehmend Vorschriften zum Schutz der Umwelt und insbesondere des Grundwassers erlassen. Es wird dabei gefordert, dass diese Flüssigkeiten, im Falle eines Verschüttens, nicht in das Erdreich und ins Grundwasser gelangen können. Um dies zu erreichen müssen für Flüssigkeiten dichte Bodenbeläge erstellt werden. Materialien, welche die Anforderung an die Dichtheit erfüllen, erfüllen oft jedoch andere Anforderungen wie hohe Belastbarkeit, Abriebfestigkeit oder elektrische Leitfähigkeit, oder Beständigkeit gegen aggressive Stoffe nicht.

Insbesondere im Tankstellenbau sind zunehmend Fahrbahnbeläge gefordert, welche einerseits dicht sind, so dass keine Flüssigkeit in den Untergrund und allenfalls ins Grundwasser gelangen kann. Andererseits sollen diese Beläge aber antistatisch, d.h. elektrisch leitfähig und geerdet sein. Die bekannten Gussasphaltbeläge erfüllen zwar die Forderung nach der Dichtigkeit, jedoch sind sie elektrisch isolierend. Zudem können sie lediglich in einer Schichtdicke im Bereich von Zentimetern gegossen werden.

Die gebräuchliche Lösung, mit welcher diese beiden Anforderungen erfüllt werden, ist ein Zementüberzug mit einem Zementgehalt von wenigstens 450 kg/Tonne. Solche Zementüberzüge können nicht in dünneren Schichten als mindestens 2 bis 3 cm aufgetragen werden. Bei Sanierungen bestehender Tankstellen müssen daher die Inseln mit den Zapfsäulen ebenfalls erhöht oder der Untergrund um diese Schichtstärke abgetragen werden, um die vorgeschriebene Bordsteinkantenhöhe bei den Inseln einhalten zu können. Sie sind zudem nur dann geeignet, wenn der Untergrund keine arbeitenden Fugen aufweist, über denen der Belag brechen und dadurch undicht werden könnte. Solche Fugen zwischen nicht steif verbundenen Teilen müssen ansonsten auch im Belag ausgebildet und mit Silikon oder Gussasphalt gedichtet werden. Silikon und Gussasphalt hingegen isolieren die Belagsbereiche gegeneinander, so dass speziell auf die elektrische Ableitfähigkeit aller Bereiche geachtet werden muss. Oft sind die Haftungen dieser Materialien an den Fugenrändern ungenügend, so dass Ablösungen und Undichtheiten auftreten können. Diese Fugendichtungen müssen daher öfters erneuert werden.

Zudem sind Zementbeläge mit sehr hohem Zementanteil anfällig auf Schwindrisse. Daher ist bei der Erstellung gezielt darauf zu achten dass der Belag vor direkter Sonneneinstrahlung und raschem Eintrocknen geschützt ist. Wegen des Schwindverhaltens und der temperaturbedingten Ausdehnungsunterschiede sind Zementbeläge nur in begrenzten Bereichen ohne Fugen herstellbar. Die Herstellung von Zementböden ist zudem teuer und ihre Qualität nicht immer auf dem gewünschten, hohen Niveau.

Aus der EP-A-0 889170 ist eine flüssigkeitsdichte und stoffbestängige Fahrbahn sowie ein Verfahren zu deren Herstellung bekannt. Eine solche Fahrbahn ist für Be- und Abfüllflächen von Anlagen zum Umgang mit wassergefährdenden Stoffen geeignet, insbesondere im Bereich von Tankstellen und Tanklagern. Sie besitzt eine Mehrzahl von nebeneinander liegenden Fahrbahnplatten. Die Oberseiten der Fahrbahnplatten sind mit einer mindestens 6 mm dicken Kunststoffbeschichtung, z.B. anthrazitfarbenes Polyurethan, versehen. Diese Kunststoffbeschichtung ist elektrisch leitfähig, und weitgehend stoffbeständig. Zur Erzielung der notwendigen Rutsch- und Abriebfestigkeit kann gebrannter Quarzsand beigemengt sein. Zwischen benachbarten Platten vorhandene Fugen sind mittels einer Moosgummiabdichtung und einer an den Moosgummi und die Kunststoffbeschichtung anschliessende Polysulfiddichtmasse abgedichtet. Unter den Fugen sind längs durchlaufende, im Querschnitt U-förmige Bauteile angeordnet. Jede Fahrbahnplatte weist an ihren Rändern einen umlaufenden Vorsprung auf, der in die U-förmigen Bauteile hineinragt. Die U-förmigen Bauteile sind einbetoniert. Auf die Betonfläche ist eine Gummigranulatschicht aufgebracht, die in der Mitte der durch die U-förmigen Bauteile gebildeten Gitterfelder etwa 2 bis 3 cm stark ist und zu den U-förmigen Bauteilen hin ausläuft. Die Gummigranulatschicht ist mit einer Kunststofffolie abgedeckt. Die Kunststofffolie reicht bis in die U-förmigen Bauteile hinein. Auf der Kunststofffolie liegen die Fahrbahnplatten auf.

Aus der DE-A-3314 505 ist eine witterungsbeständige permanente Gleitfläche für sportliche Betätigung oder Testzwecke und deren Herstellung bekannt. Die Gleitfläche besteht aus einem hydraulisch oder bituminös gebundenen Untergrund und einer Beschichtung. Die Beschichtung besteht aus einem Gemisch aus Epoxidharz, Spezialteer, Härter und Füllstoff und ist in zwei Schichten aufgetragen. Auf der sauberen und trockenen Oberfläche des Unterbaus ist eine Haftschicht, und darüber eine Verschleissschicht dieser Beschichtung angeordnet. Zwischen diesen beiden Schichten ist eine Verstärkungsschicht aus Kunststofffasern und gegebenenfalls einer Abstreuung aus feinkörnigem Sand angeordnet.

Die EP-A-0 693 512 offenbart lichtechte, lösungsmittelfreie Polyurethan-Beschichtungsmittel und deren Verwendung. Die Beschichtungsmittel bestehen im Wesentlichen aus einer Polyisocyanatkomponente, einer Polyolkomponente, und gegebenenfalls in der Beschichtungstechnologie üblichen Hilfs- und Zusatzstoffen. Solche Zweikomponenten-Polyurethan-Beschichtungsmittel eignen sich zur Beschichtung beliebiger Substrate, wie z.B. Beton, Metall, Kunststoff oder Holz, und lassen sich in hohen Schichtdicken von beispielsweise bis zu 5 mm nach an sich bekannten Methoden, wie Verspritzen, Rollen oder Spachtel applizieren. Sie härten bereits bei Raumtemperatur blasenfrei aus. Eine ausgehärtete Schicht zeichnet sich aus durch hohe Härte und Abriebbeständigkeit bei gleichzeitig erhöhter Elastizität und Reissfestigkeit als bekannte aliphatische Beschichtungssysteme, die mit reinen HDI-Polyisocyanaten vernetzt werden. Solche Beschichtungsmittel eignen sich daher besonders zur Beschichtung mineralischer Untergründe, z.B. zur Herstellung von hochabriebbeständigen Fussboden- oder Balkonbeschichtungen, als Flüssigkünststoff zur Dachabdichtung oder Betonsanierung oder auch als Bindemittel für dekorative Zierkiesmörtel.

Es ist Aufgabe der Erfindung einen Bodenbelag zu schaffen, welcher die angeführten Nachteile des Standes der Technik überwindet. Er soll mit einer vorzugsweise dünnen Schicht sowohl die geforderte Dichtigkeit, und eine für Strassen und Plätze geeignete Abriebfestigkeit gewähren. Er soll in einer Weiterentwicklung auch antistatische Eigenschaften aufweisen.

Erfindungsgemäss wird dies bei einem Belag der eingangs erwähnten Gattung erreicht durch eine mechanisch mit dem Untergrund verbundene, flüssigkeitsdichte Sperrschicht, und einen darüberliegenden, auf die Sperrischicht aufgetragenen und mit der Sperrschicht mechanisch verbundenen Verschleissbelag.

Als flüssigkeitsdichte Sperrschicht ist eine Polymerschicht gegenüber einer Bitumenschicht vorzuziehen. Polymere, insbesondere Polyharnstoffe, sind äusserst resistent bezüglich Reissen und Abscheren. Die Polymerschicht kann eine sehr formstabile, Kräfte auf den Untergrund übertragende Schicht bilden.

Um eine fugenlose Sperrschicht zu erreichen ist die flüssigkeitsdichte Sperrschicht vorteilhaft eine örtlich flüssig aufgetragene und vor Ort ausgehärtete Folie. Diese ist entweder von Hand appliziert oder vorzugsweise als Spritzfolie aufgetragen.

Wenn die Sperrschicht aus einer Zweikomponenten-Folie, z.B. aus Polyharnstoff, besteht, ist sie sehr weitgehend stoffresistent. Zudem bindet eine solche Zweikomponenten-Folie innert Minuten ab, so dass die Folgearbeiten unverzüglich in Angriff genommen werden können. Eine Folie aus Polyharnstoff in der Stärke von 2 bis 3 mm ist höchst reissfest, füssigkeitsundurchlässig, druckfest und elastisch. Geeignete Kunststoffschichten weisen eine Reissdehnung von wenigstens über 150% auf, vorzugsweise über 200, besonders bevorzugt zwischen 300 und 600%. Sie haben wenigstens eine Zugfestigkeit von 4, vorzugsweise über 6, 5 besonders bevorzugt zwischen 8 und 15 N/mm². Mit einer solchen Schicht können Fugen bis zu 3 mm überbrückt werden.

Durch eine Haftschicht zwischen der flüssigkeitsdichten Sperrschicht und dem Untergrund, bzw. zwischen der flüssigkeitsdichten Sperrschicht und dem Verschleissbelag kann die Haftung zwischen den Schichten derart erhöht werden, 0 dass die einzelnen Schichten durch blosse mechanische Belastung nicht voneinander zu trennen sind. Dies ist insbesondere in befahrbaren und hoch belasteten Bereichen wichtig.

Dadurch dass die Haftschicht besandet ist, ist die mechanische Verbindung der darauf aufgetragenen Schicht mit dem Haftgrund verbessert. Die 5 Schichten lassen sich weder voneinander lösen noch gegeneinander verschieben.

Der Verschleissbelag beinhaltet zweckmässigerweise ein polymeres Bindemittelschicht und ein durch das Bindemittel gebundenes Granulat. In einer bevorzugten Ausbildungsform ist das Bindemittel mit elektrisch leitfähigen Pigmenten und Füllstoffen formuliert und die dadurch leitfähige Schicht geerdet. Dadurch kann 0 eine statische Aufladung des auf der elektrisch isolierenden Sperrschicht aufgebrachten Verschleissbelags vermieden werden.

Ist die Verschleissbelagoberfläche eingestreut mit einem abriebfesten Granulat, ist dieses vorteilhaft elektrisch leitfähig. Dies erlaubt die Ableitung von elektrischen Spannungen über das Granulat und das Bindemittel.

Vorteilhaft weist der Verschleissbelag eine mit Siliziumcarbid eingestreute Polymerschicht auf. Siliziumcarbid ist nicht nur wegen seiner elektrischen Leitfähigkeit ein bevorzugtes Einstreugranulat, sondern es ist auch in verschiedensten Korngrössen im Handel erhältlich und ist äusserst resistent gegen mechanische und chemische Einflüsse.

Vorteilhaft ist das Bindemittel ein Epoxyharz. Ein Epoxyharz kann mit elektrisch leitfähigen Zusatzstoffen versetzt werden. Eine derartige Schicht ist elektrisch leitfähig. Epoxyharz ist in einer Schichtstärke von 2 bis 3 mm genügend, um mit einem Granulat bis zu der Korngrösse 3 mm, vorzugsweise jedoch im Bereich 0.3 bis 0.6 mm, bestreut zu werden. Alternativ kann das Bindemittel auch ein Zweikomponenten-Lack auf der Basis von Polyurethan sein. Auch dieser Lack kann zweckmässigerweise mit elektrisch leitfähigen Pigmenten und/oder Füllstoffen formuliert sein. Polyurethanlack ist in einer Schichtstärke von ca. 0.25 mm als Anstrich aufzurollen oder zu spritzen. Eingestreut wird mit einem Granulat entsprechend feinerer Korngrösse, vorzugsweise von 0.1 bis 0.35 mm. Anstelle von Siliziumcarbid kann auch Quarzsand verwendet werden. Dieser ist zwar selber nicht leitfähig, mit einer leitfähigen Deckschicht versehen ist der Belag jedoch dennoch antistatisch.

Vorteilhaft ist der Verschleissbelag mit einer elektrisch leitfähigen Deckschicht versehen. Diese bindet das eingestreute Granulat zusätzlich und schaft eine leitende Verbindung zwischen den Granulatkörnern. In weniger beanspruchten Bereichen kann auf das Einstreuen eines Granulats in die Grundschicht des Verschleissbelags gänzlich verzichtet werden.

Bei dem eingangs erwähnten Verfahren zur Herstellung eines flüssigkeitsdichten Bodenbelags, insbesondere für befahrbare Bereiche z.B. in Ab- und Befüllstationen, wird erfindungsgemäss nach dem Abbinden der Sperrschicht ein Verschleissbelag über der Sperrschicht aufgetragen und mit der Sperrschicht mechanisch verbunden.

Wenn auch ein Handauftrag der Sperrschicht möglich ist, wird sie doch vorteilhaft aufgespritzt. Zwischen Sperrschicht und Untergrund, bzw. zwischen Sperrschicht und Verschleissbelag wird eine Haftbrücke aufgebracht und besandet.

Vorteilhaft wird als Verschleissbelag ein Epoxyharz oder ein Polyurethan-Anstrich aufgetragen und besandet oder besplittet. Vorteilhaft wird die Verschleissbelagoberfläche mit Siliziumcarbid eingestreut. Besandete oder besplittete Oberflächen des Verschleissbelags werden vorteilhaft mit einem Deckanstrich versehen.

Aufeinander abgestimmte Produkte sind z.B. die Folgenden:
Je nach Untergrund eignet sich als Primer ein mit Quarzsand abgesandeter Zweikomponenten-Epoxyharz (Beton- oder Asphaltuntergrund), bzw. eine mit Quarzsand abgesandete, mit Korrosionsschutzpigmenten und Füllstoffen formulierte Grundierung auf der Basis von Epoxy-Polyurethanharz (Metalluntergrund); als Sperrschicht eignet sich eine gespritzte Zweikomponenten-Polyharnstoff-Flüssigfolie oder eine handapplizierte Zweikomponenten-Polyurethan-Flüssigfolie. Über der Sperrschicht kann ein Zweikomponentenlack auf der Basis von Polyurethan oder Epoxy-Polyurethanharz aufgetragen werden, welcher direkt eingestreut und versiegelt wird. Diese bestreute Grundschicht ist vorteilhaft mit leitfähigen Pigmenten und Füllstoffen formuliert. Zwischen Sperrschicht und diesem Zweikomponentenlack kann auch noch einmal ein besandeter Zweikomponenten-Polyurethanlack als Haftbrücke aufgetragen werden.

Quarzsand mit Korngrösse 0.1 bis 3 mm, vorzugsweise 0.3 bis 0.8 mm, ist ein geeignetes Einstreugranulat auf Primer und Haftgrund.
Quarzsand und bevorzugt Siliziumcarbid der Korngrössen 0.1 bis 3 mm, bevorzugt jedoch 0.3 bis 0.8, bzw. bis 0.6 mm, wird als Einstreugranulat in die Oberfläche der die Sperrschicht schützenden Deckschichten eingestreut. Diese abriebfeste Oberfläche wird mit einem mit leitfähigen Pigmenten und/oder Füllstoffen formulierten Epoxy-Polyurethanlack, oder einem ebensolchen Lack auf der Basis von Polyurethan versiegelt.

Für einen kräftigeren Verschleissbelag eignet sich ein, vorzugsweise mit elektrisch leitfähigen Pigmenten und/oder Füllstoffen formuliertes, Zweikomponenten-Epoxyharz auf dem eingesandeten Haftgrund aus einem Zweikomponenten-Polyurethanlack. Das Epoxyharz wird in einer Schichtstärke von 1 bis 3 mm aufgespachtelt, und idealerweise mit Siliziumcarbid der Korngrösse 0.3 bis 0.6 mm eingestreut. Darüber ist ein Deckanstrich aus einem mit leitfähigen Pigmenten und/oder Füllstoffen formulierten Zweikomponentenlack auf der Basis von Epoxy-Polyurethanharz zweckmässig.

Im Folgenden wird die Erfindung anhand der Figuren näher erläutert. Es zeigt:
- Fig. 1: einen Belagsaufbau mit einem minimalen Verschleissbelag,
- Fig. 2: den weitgehend identischen Belagsaufbau mit einem mächtigeren Verschleissbelag.
Fig. 3. den Belagsaufbau gem. Figur 1 mit vereinfachte minimalem Verschleissbelag.

Die in den Figuren dargestellten Belagsaufbauten 11, 11' und 11 " weisen über einem Untergrund 17 eine für Flüssigkeit undurchlässige Sperrschicht 13 auf. Diese Sperrschicht 13 ist nicht leitend. Sie ist durch einen, allenfalls elektrisch leitfähigen, sehr dünnen Verschleissbelag 15,15' abgedeckt. Die erfindungsgemässe Sperrschicht kann auch, unter Verzicht auf Vorteile, mit einer nicht leitenden oder einem dickeren, z.B. mineralischen, Verschleissbelag abgedeckt werden.

In den Figur 1 bis 3 besteht der erfindungsgemässe Aufbau aus einer Sperrschicht 13 und einem Verschleissbelag 15 darüber. Auf dem tragenden Grund 17, z.B. einer Betonplatte, ist ein auf den Grund 17 abgestimmter Primer 19 aufgerollert. Diese Grundierung 19 dient der besseren Haftung der darüber angeordneten Schichten auf dem tragenden Grund 17. Die Quarzsandkörner 21 sind im Primer 19 eingebettet, da der Primer 19 in nassem Zustand eingesandet wurde. Die Besandung 21 bewirkt eine mechanische Verzahnung zwischen der oberen Schicht und dem Primer 19. Auf die besandete Oberfläche des trockenen Primers 19 ist eine Polyharnstoff-Zweikomponenten-Folie 23 aufgespritzt. Alternativ kann die Folie 23 auch handappliziert, z.B. gespachtelt oder gegossen sein. Der Zweikomponenten-Polyharnstoff bindet innerhalb von wenigen Minuten, so dass der Arbeitsablauf bei der Herstellung des Belags nicht unterbrochen werden muss.

Die Folie 23 ist nun ihrerseits wieder auf der Oberseite mit einem Haftanstrich 25 versehen. In den Beispielen gem . Figur 1 und 2 ist dieser wie der Primer 19 mit Quarzsand 21' der Korngrösse 0,3 bis 0,8 mm besandet. Als Haftanstrich 25 wird zweckmässigerweise ein Zweikomponenten- Polyurethanlack verwendet. Die Komponenten des Belagaufbaus unter der Bindemittelschicht 27,29 können ohne Nachteil elektrisch isolierend sein. Die Kunststoffolie bildet ohnehin eine elektrisch isolierende Schicht. Es kann daher auch Quarzsand zum Besanden der Haftanstriche 19 und 25 verwendet werden. Der Belagsaufbau unterscheidet sich in den beiden Figuren 1 und 2 lediglich in den Verschleissbelägen 15,15' über dem besandeten Haftanstrich 25.

Figur 1 zeigt die kostengünstigere Variante mit einer 0,2 bis 0,3 mm starken, leitenden Grundschicht 27 aus einem, vorteilhaft mit leitfähigen Pigmenten und Füllstoffen formulierten, Zweikomponentenlack auf der Basis von Epoxy-Polyurethanharz. Die Grundschicht 27, welche aufgerollert ist, ist mit Siliziumcarbid 31 der Korngrösse 0.1-0.3 mm bestreut. Dieses leitende Granulat 31 ist anschliessend mit einer Deckschicht 33 aus einem mit leitfähigen Pigmenten und Füllstoffen formulierten Zweikomponenten Lack auf der Basis von Epoxy-Polyurethanharz überzogen. Diese Deckschicht 33 kann auch weggelassen werden oder aus leitfähig formuliertem Polyurethanlack erstellt werden.

Die Figur 2 zeigt eine aufwendigere und belastbarere Variante mit einer 2 bis 3 mm starken, vorzugsweise leitenden, Trägerschicht 29 aus einem Zweikomponenten-Epoxyharz.

Diese Träger- oder Grundschicht 29 ist 1 bis 3 mm stark und vorzugsweise mit Siliziumcarbid 35 der Korngrösse 0.3 bis 0.6 bestreut. Auch dieses Granulat 35 ist mit einem Deckanstrich 33 versehen, um den Verbund der Oberfläche zu erhöhen und allenfalls die Leitfähigkeit des Belags herzustellen. Auch hier kann die Deckschicht 33, z.B. aus Kostengründen, nicht ausgeführt werden.

In der in Figur 3 dargestellten Aufbauvariante ist auf die Sperrschicht 13 ein Zweikomponentenlack 25 auf Polyurethanbasis aufgebracht und direkt mit Siliziumcarbid oder Quarzsand bestreut. Dieser Lack muss auch dann nicht leitfähig sein, wenn der Belag antistatisch sein soll. Auch mit einer Versiegelung aus einem mit leitfähigen Pigmenten und Füllstoffen formulierten Zweikomponentenlack, beispielsweise auf der Basis von Epoxy-Polyurethanharz, kann diese Forderung erfüllt werden. Bei einer Vereinfachung des Belags kann selbst auf das eingestreute Granulat verzichtet werden.

Wenn der Belag nicht antistatisch ausgerüstet sein muss, kann auf die elektrisch leitfähige Ausbildung der Schichten des Verschleissbelags verzichtet werden und die Polymerschicht oder -schichten elektrisch isolierend ausgebildet sein.

Zusammenfassend kann gesagt werden, dass ein flüssigkeitsdichter befahrbahrer Belag, insbesondere für Befüllstationen von Tankanlagen und Abfüllstationen für umweltgefährdende Flüssigkeiten, eine mit dem tragenden Untergrund 17 mechanisch verbundene, flüssigkeitsdichte, stoffresistente Folie 23 und einen darauf angebrachten, mechanisch mit der Folie 23 verbundenen Verschleissbelag 15,15' aufweist. Die Folie 23 ist vorzugsweise eine Zweikomponenten-Spritzfolie aus Polyharnstoff. Der Verschleissbelag 15,15' weist eine, vorteilhaft elektrisch leitende, Zweikomponenten-Harz- oder -Lackschicht 29 und einer Einstreuung von Siliziumcarbid 35 auf. Zur mechanischen Verbindung der Schichten wird zwischen diesen jeweils ein besandeter Zwischenanstrich 19,21 aus Epoxyharz bzw. 25,21' aus einem Polyurethanlack aufgetragen.

## Patentansprüche

1. Flüssigkeitsdichter Bodenbelag (11,11') über einem tragfähigen Untergrund (17), z.B. einer Betonplatte oder einem Asphaltbelag, insbesondere für befahrbare Bereiche in Abfüll- und Befüllstationen, mit einer örtlich flüssig auf den Untergrund aufgetragenen, vor Ort ausgehärteten und mechanisch mit dem Untergrund (17) verbundenen Polyharnstoff oder Polyurethan-Flüssigfolie als flüssigkeitsdichte Sperrschicht (23), **gekennzeichnet durch** einen darüberliegenden, auf die Sperrschicht (23) aufgetragenen und mit der Sperrschicht (23) mechanisch verbundenen Verschleissbelag (15,15').

2. Belag nach Anspruch 1, **dadurch gekennzeichnet, dass** die flüssigkeitsdichte Sperrschicht (23) eine Spritzfolie ist.

3. Belag nach einem der Ansprüche 1 oder 2, **gekennzeichnet durch** eine Haftschicht (19,21/25,21') zwischen der flüssigkeitsdichten Sperrschicht (23) und dem Untergrund (17), bzw. zwischen der flüssigkeitsdichten Sperrschicht (23) und dem Verschleissbelag (29,35,33127,31,33).

4. Belag nach einem der Ansprüche 1 bis 3, **dadurch gekennzeichnet, dass** der Verschleissbelag (15,15') eine Schicht aus einem mit Pigmenten und/oder Füllstoffen und polymerem Bindemittel formulierten Lack oder Harz (27,29), z.B. ein Epoxyharz oder ein Polyurethanlack, beinhaltet.

5. Belag nach Anspruch 4, **dadurch gekennzeichnet, dass** die Pigmente und/oder Füllstoffe elektrisch leitfähig sind und dadurch die Lack- oder Harzschicht leitfähig ist.

6. Belag nach Anspruch 4 oder 5, **dadurch gekennzeichnet, dass** der Verschleissbelag (29,35,33/27,31,33) mit einem elektrisch leitfähigen Granulat (31,35), insbesondere Siliziumcarbid, eingestreut ist.

7. Belag nach einem der Ansprüche 1 bis 6, **dadurch gekennzeichnet, dass** der Verschleissbelag (15,15') eine elektrisch leitfähige Deckschicht (33) aufweist.

8. Verfahren zur Herstellung eines flüssigkeitsdichten Bodenbelags, insbesondere für befahrbare Bereiche in Ab- und Befüllstationen, bei welchem eine Polyhamstoffoder Polyurethan-Flüssigfolie als Sperrschicht (23) auf den Untergrund (17) flüssig aufgebracht und mit diesem mechanisch verbunden wird, **dadurch gekennzeichnet, dass** nach einem Abbinden der Sperrschicht über der Sperrschicht (23) ein Verschleissbelag (15,15') aufgetragen und mit der Sperrschicht (23) mechanisch verbunden wird.

9. Verfahren nach Anspruch 8, **dadurch gekennzeichnet, dass** die flüssigkeitsdichte Sperrschicht aufgespritzt wird.

10. Verfahren nach Anspruch 8 oder 9, **dadurch gekennzeichnet, dass** zwischen Sperrschicht und Untergrund, bzw. zwischen Sperrschicht und Verschleissbelag eine Haftbrücke aufgebracht und besandet wird.

11. Verfahren nach einem der Anspüche 8 bis 10, **dadurch gekennzeichnet, dass** als Verschleissbelag eine Epoxyharz oder ein Polyurethan-Anstrich aufgetragen wird und besandet oder besplittet wird, insbesondere mit Siliziumcarbid eingestreut wird.

## Claims

1. A liquid-tight floor covering (11, 11') on a load-bearing substrate (17), for instance a concrete slab or an asphalt surface, especially for carriageable parts of filling and dispensing plants, with a poly urea or polyurethane film as liquid-tight barrier layer (23) applied in situ to the substrate in liquid form, hardened in situ and mechanically attached to the substrate, **characterized by** an overlying wearing course (15, 15') applied to the barrier layer (23) and mechanically attached thereto.

2. A covering in accordance with Claim 1, **characterized in that** the barrier layer (23) is a sprayed film.

3. A covering in accordance with Claim 1 or Claim 2, **characterized by** an adhesion layer (19, 21/25, 21') between the liquid-tight barrier layer (23) and the substrate (17), and/or between the liquid-tight barrier layer (23) and the wearing course (29, 35, 33/27, 31, 33).

4. A covering in accordance with any one of Claims 1 to 3, **characterized in that** the wearing course (15, 15') comprises a layer made of a lacquer or resin (27, 29) formulated with pigments and/or fillers and a polymeric bonding agent, for instance an epoxy resin or a polyurethane lacquer.

5. A covering in accordance with Claim 4, **characterized in that** the pigments and/or the fillers are electric conductors and that the lacquer or resin layer is therefore conductive.

6. A covering in accordance with Claim 4 or Claim 5, **characterized in that** the wearing course (29, 35, 33/27, 31, 33) has an electrically conductive granulate (31, 35), especially silicon carbide, sprinkled onto it.

7. A covering in accordance with any one of Claims 1 to 3, **characterized in that** the wearing course (15, 15') is provided with an electrically conductive cover layer (33).

8. A method for the production of a liquid-tight floor covering, especially for the carriageable parts of bottling plants and filling stations, wherein a liquid poly urea or polyurethane film as liquid-tight barrier layer (23) is applied in situ to the substrate in liquid form, hardened in situ and mechanically attached to the substrate, **characterized by** an overlying wearing course (15, 15') applied to the barrier layer (23) and mechanically attached thereto.

9. A method in accordance with Claim 8, **characterized in that** the liquid-tight barrier layer is sprayed on.

10. A method in accordance with Claim 8 or Claim 9, **characterized in that** an adhesion layer is applied and sanded between the barrier layer and the substrate or between the barrier layer and the wearing course.

11. A method in accordance with any one of Claims 8 to 11, **characterized in that** an epoxy resin or a polyurethane coat is applied and sanded or gritted, especially sprinkled with silicon carbide.

## Revendications

1. Revêtement de sol étanche au liquide (11, 11') au-dessus d'un support porteur (17), par exemple d'une dalle en béton ou d'un revêtement en asphalte, en particulier pour des zones praticables dans des stations de soutirage et de remplissage, avec une feuille liquide en polycarbamide ou en polyuréthane appliquée liquide localement sur le support, durcie sur place et reliée mécaniquement au support (17), comme couche de barrage étanche au liquide (23), **caractérisé par** un revêtement d'usure (15, 15') sus-jacent, appliqué sur la couche de barrage (23) et relié mécaniquement à la couche de barrage (23).

2. Revêtement selon la revendication 1, **caractérisé en ce que** la couche de barrage étanche au liquide (23) est une feuille appliquée par projection.

3. Revêtement selon l'une des revendications 1 ou 2, **caractérisé par** une couche d'adhérence (19, 21/25, 21') entre la couche de barrage étanche au liquide (23) et le support (17) ou entre la couche de barrage étanche au liquide (23) et le revêtememt d'usure (29, 35, 33/27, 31, 33).

4. Revêtement selon l'une des revendications 1 à 3, **caractérisé en ce que** le revêtement d'usure (15, 15') contient une couche d'une laque ou résine (27, 29) formulée avec des pigments et/ou des matières de remplissage et un liant polymère, par exemple une résine époxy ou une laque à base de polyuréthane.

5. Revêtement selon la revendication 4, **caractérisé en ce que** les pigments et/ou matières de remplissage sont électroconductrices et que donc la couche de laque ou de résine est conductrice.

6. Revêtement selon la revendication 4 ou 5, **caractérisé en ce qu'**un granulat électroconducteur (31, 35), en particulier du carbure de silicium, est répandu dans le revêtement d'usure (29, 35, 33/27, 31, 33).

7. Revêtement selon l'une des revendications 1 à 6, **caractérisé en ce que** le revêtement d'usure (15, 15') présente une couche de recouvrement électroconductrice (33).

8. Procédé pour la fabrication d'un revêtement de sol étanche au liquide, en particulier pour des zones praticables dans des stations de soutirage et de remplissage, pour lequel une feuille liquide de polycarbamide ou de polyuréthane (23) est appliquée liquide sur le support (17) et est reliée mécaniquement à celui-ci, **caractérisé en ce qu'**après prise de la couche de barrage, un revêtement d'usure (15, 15') est appliqué au-dessus de la couche de barrage (23) et est relié mécaniquement à la couche de barrage (23).

9. Procédé selon la revendication 8, **caractérisé en ce que** la couche de barrage étanche au liquide est appliquée par projection.

10. Procédé selon la revendication 8 ou 9, **caractérisé en ce qu'**un pont d'attache est appliqué entre la couche de barrage et le support ou entre la couche de barrage et le revêtement d'usure et est sablé.

11. Procédé selon l'une des revendications 8 à 10, **caractérisé en ce qu'**une résine époxy ou une couche de peinture à base de polyuréthane est appliquée comme revêtement d'usure, est sablée ou gravillonnée, en particulier que du carbure de silicium y est répandu.
